# EUROPÄISCHE PATENTSCHRIFT

(11) **EP 2 103 724 B1**
(45) Veröffentlichungstag und Bekanntmachung des Hinweises auf die Patenterteilung: **08.06.2011**
(21) Anmeldenummer: 08005131.1
(22) Anmeldetag: 19.03.2008
(51) Int. Cl.: D04H 3/00

(54) **Wischtuch mit einem antibakteriell ausgerüsteten Vliesstoff**
Wiping cloth with an antibacterial non-woven fabric
Chiffon doté d'un tissu non tissé antibactérien

(43) Veröffentlichungstag der Anmeldung: 23.09.2009
(73) Patentinhaber: Carl Freudenberg KG, 69469 Weinheim (DE)
(72) Erfinder: Eisenhut, Andreas, 69181 Leimen (DE); Groten Robert, 68280 Sundhoffen (FR); Haller, Judith, 76646 Bruchsal (DE); Schindler Thomas, 86415 Mering (DE)

(56) Entgegenhaltungen:
- WO-A-2007/078203
- US-A1- 2004 214 495

## Beschreibung

### Technisches Gebiet

Die Erfindung betrifft eine Verwendung gemäß dem Oberbegriff des Patentanspruchs 1.

### Stand der Technik

Vliesstoffe mit antimikrobieller Ausrüstung sind aus der US 2004/0214485 A1 und der WO 2007/078203 A1 bekannt.

Aus dem Stand der Technik sind Vliesstoffe bekannt, weiche einen antimikrobiell wirkenden Dotierstoff aufweisen. Dabei wirkt ein antimikrobiell wirkender Stoff antibakteriell, antiviral, antimykotisch und/ oder gegen Sporen. Vor diesem Hintergrund hat sich insbesondere Silber als geeigneter antimikrobieller Stoff erwiesen.

Es ist bereits bekannt, Toilettenpapier mit Silber auszurüsten. Diese Ausrüstung ist jedoch nicht dauerhaft, da das Silber lediglich oberflächlich auf das Toilettenpapier aufgetragen wird.

Häufig wird Silber auch mittels Bindemitteln an textilen Stoffen festgelegt. Durch Waschprozesse wird das aufgetragene Silber jedoch abgelöst und kann in Wasseraufbereitungsanlagen eindringen. Dies ist ein äußerst nachteiliger Effekt, mit dem hohe wirtschaftliche Schäden verbunden sind.

### Darstellung der Erfindung

Der Erfindung liegt daher die Aufgabe zu Grunde, ein Wischtuch anzugeben, welches sich durch eine langfristig wirksame Reaktivität des antimikrobiell wirkenden Dotierstoffes auszeichnet und zugleich mehrfach kostengünstig waschbar ist.

Erfindungsgemäß wird die voranstehende Aufgabe mit den Merkmalen des Patentanspruchs 1 gelöst.

Erfindungsgemäß ist zunächst erkannt worden, dass ein Vliesstoff, welcher Endlosfasem aufweist, auch nach mehreren Waschprozessen eine gute Qualität aufweist. Dies hängt damit zusammen, dass Endlosfasem an einer Vielzahl von Stellen miteinander verschlungen sind und sich daher nur schwer aus dem Vliesstoffverbund herauslösen können. Des Weiteren ist erkannt worden, dass die Verwendung von Bikomponentenfasern mit einem Faserkörper, in welchem zumindest ein Dotierstoff zur antimikrobiellen Ausrüstung aufgenommen ist, erlaubt, den Vliesstoff zu verfestigen. Dabei ist konkret denkbar den Vliesstoff durch einen Wasserstrahlvemadelungsprozess zu verfestigen. Dabei können die Bikomponentenfasern teilweise oder vollständig zu sehr feinen Elementarfasern aufgesplittet werden. Denkbar ist auch, den Vliesstoff durch eine thermische Behandlung zu verfestigen. Ganz konkret ist erkannt worden, dass die Einbindung des antimikrobiellen Dotierstoffes in den Faserkörper eine äußerst langfristige Abgabe des Dotierstoffes sicherstellt. Die antimikrobielle Wirkung wird auf das Wischtuch begrenzt, indem Keimwachstum im Wischtuch selbst weitgehend verhindert wird. Erfindungsgemäß wird der antimikrobiell wirksame Stoff gerade nicht in erheblichem Maße an Oberflächen abgegeben, die mit dem Wischtuch behandelt werden. Der Dotierstoff wird direkt in den Faserkörper eingebunden, wodurch vor allem an der Oberfläche der Endlosfasem eine antimikrobielle Wirkung entsteht. Die Freisetzung des Dotierstoffes erfolgt nur in sehr geringen Mengen, er bleibt weitestgehend im Vliesstoff bzw. im Faserkörper gebunden.

Die erfindungsgemäße Verwendung zeigt überraschenderweise einen kombinatorischen Effekt, der sich einer hohen Reaktivität des Dotierstoffes und einer hohen Waschbeständigkeit des Wischtuches niederschlägt. Ein waschbares, dauerhaft antimikrobiell dotiertes Wischtuch lässt beispielsweise in milchkontaminiertem Zustand keine bakterielle Zersetzung zu, so dass nahezu keine Geruchsbelastung im Haushalt entstehen kann. Ganz besonders vorteilhaft ist jedoch die Benutzung in der gewerblichen Reinigung, da hier Wischtücher täglich gewaschen und getrocknet werden. Werden die Wischtücher erfindungsgemäß antimikrobiell ausgerüstet, so kann auf eine anschließende Trocknung der Wischtücher verzichtet werden. Versuche haben gezeigt, dass bei jeder Wäsche eine Energieeinsparung von mehr als 3 kWh/kg Wischtuch realisiert werden kann.

Die Bikomponentenfasern sind zumindest teilweise in endlose Elementarfasern aufgespaltet Durch diese konkrete Ausgestaltung kann ein Vliesstoff mit sehr feinen Elementarfasern geschaffen werden. Die Aufspaltung kann beispielsweise mittels eines Wasserstrahlvernadelungsverfahrens erfolgen, wobei die Elementarfasern noch zusätzlich untereinander verschlungen werden. Hierdurch kann der Vliesstoff verfestigt werden. Dabei ist vorteilhaft, dass die Elementarfasern eine größere Oberfläche als die ungesplitteten Bikomponentenfasern bei gleichbleibendem Flächengewicht des Vliesstoffs bieten. Durch die Oberfläche kann der Dotierstoff nach außen in Wechselwirkung treten,

Die Bikomponentenfaser ist als PIE-Faser ausgestaltet. Durch diese konkrete Ausgestaltung kann eine relativ grobe Bikomponentenfaser in sehr feine Etementarfasern mit kuchenstückartigen bzw. kreissegmentartigen Querschnitten aufgespalten werden. Lediglich beispielhaft sei an dieser Stelle auf die DE 697 25 051 T2 hingewiesen, welche ein Verfahren beschreibt, in dem PIE-Fasern hergestellt und aufgespalten werden.

Der Vliesstoff weist eine Färbung auf. Überraschend wurde festgestellt, dass ein antimikrobiell ausgerüsteter Vliesstoff eingefärbt werden kann und dennoch seine antimikrobielle Wirkung beibehält

Folglich ist die genannte Aufgabe gelöst.

Besonders vorteilhaft können die Elementarfasern als Mikrofilamente einer Feinheit von 0,05 bis 1 dtex ausgestaltet sein. Mikrofilamente einer solchen Feinheit stellen eine besonders große Kontaktoberfläche für Bakterien und Sporen zur Verfügung.

Der Dotierstoff könnte nur in einer Komponente des Faserkörpers homogen verteilt sein. Durch diese konkrete Ausgestaltung kann beispielsweise der Mantel einer Kem-Mantel-Endlosfaser aufgeschmolzen werden, um sich mit weiteren Endlosfasern zu verbinden, ohne dass der im Kem vorliegende Dotierstoff negativ beeinträchtigt wird. Vor diesem Hintergrund ist denkbar, dass auch Side-by-Side-Bikomponentenendlosfasern verwendet werden. Des Weiteren ist denkbar, Island-in-the-Sea-Bikomponentenendliosfasern zu verwenden.

Der Dotierstoff könnte in einer Konzentration von mindestens 200 ppm im Vliesstoff vorliegen. Überraschenderweise hat sich gezeigt, dass bereits eine derart geringe Konzentration des Dotierstoffes eine antimikrobielle Wirkung gegen Viren, Sporen oder Bakterien entfalten kann.

Der Dotierstoff könnte in einer Konzentration von höchstens 500 ppm im Vliesstoff vorliegen. Die Wahl dieser Konzentration hat sich als vorteilhaft erwiesen, um einem eingefärbten Vliesstoff eine dauerhafte Reaktivität zu verleihen. Durch die Einfärbung wird der Dotierstoff zwar abgeschirmt, durch die genannte Konzentration kann er jedoch seine Wirkung noch in ausreichendem Maße entfalten.

Die Bikomponentenfaser könnte eine Komponente aus Polyamid oder Polyethylen und eine Komponente aus Polyethylenterephtalat oder Polyester aufweisen, Durch diese konkrete Ausgestaltung ist es problemlos möglich, die Bikomponentenfaser durch Wasserstrahlen in Elementarfasern aufzuspalten.

Vor diesem Hintergrund könnte die Bikomponentenfaser 30% Polyamid oder Polymethylen aufweisen. Der Anteil an Polyethylentenephtalat oder Polyester beträgt im Wesentlichen 70 %.

Der Dotierstoff könnte in der Komponente des Faserkörpers homogen verteilt sein, die Polyethylenterephtalat oder Polyester aufweist. Polyethylenterephtalat und Polyester haben sich als besonders geeignete Medien zur Aufnahme des Dotierstoffes erwiesen. Aufgrund des höheren Massenanteils der Komponente, die Polyethylenterephtalat oder Polyester aufweist, kann eine effektivere Volumenverteilung des Dotierstoffs im Vliesstoff erzielt werden.

Der Dotierstoff könnte als Element einer Nebengruppe, insbesondere der Nebengruppe lb des Periodensystems der Elemente, ausgestaltet sein. Nebengruppenelemente zeichnen sich durch antimikrobielle Wirkung aus. Vor diesem Hintergrund ist denkbar, dass mehrere Nebengruppenelemente gemeinsam in dem Faserkörper vorliegen, um unterschiedlichen Bakterienarten selektiv zu begegnen. Es hat sich in Versuchsreihen gezeigt, dass sich in Bezug auf die antimikrobielle Wirksamkeit eine Rangfolge der verwendeten Stoffe ergibt. Diese lässt sich wie folgt darstellen. Silber ist der wirksamste Stoff, gefolgt von Quecksilber, Kupfer, Cadmium, Chrom, Blel, Kobalt, Gold, Zink, Eisen und schließlich Mangan. Das gleiche gilt für Salze und Komplexe der genannten Elemente bzw. Stoffe.

Der Dotierstoff könnte vor diesem Hintergrund als Silber, Gold oder Kupfer ausgestaltet sein. Diese Elemente zeigen eine besonders zuverlässige antimikrobielle Wirkung und sind kommerziell problemlos als feine Partikel erhältlich.

Der Vliesstoff könnte ein Flächengewicht von mindestens 20 g/m² aufweisen. Dieses Flächengewicht hat sich als besonders vorteilhaft erwiesen, um Wischtücher herzustellen.

Der hier beschriebene Vliesstoff kann problemlos in Kontakt zur menschlichen Haut stehen. Vorteilhaft weist der hier beschriebene Vliesstoff eine derart geringe Konzentration eines Dotierstoffs auf, dass die menschliche Haut nicht gereizt wird. Insbesondere Neurodermitispatienten bedürfen eines schonenden Vliesstoffes, wie es hier beschrieben ist. Dennoch zeigen die Endlosfasem auch auf der Filamentoberfläche eine ausreichende Konzentration des Dotierstoffs, um Bakterien, Viren und Sporen abzutöten.

Es gibt nun verschiedene Möglichkeiten, die Lehre der vorliegenden Erfindung auf vorteilhafte Weise auszugestalten und weiterzubilden. Dazu ist einerseits auf die nachgeordneten Ansprüche, andererseits auf die nachfolgende Erläuterung bevorzugter Ausführungsbeispiele der erfindungsgemäßen Lehre anhand der Tabelle und der Zeichnung zu verweisen.

In Verbindung mit der Erläuterung der bevorzugten Ausführungsbeispiele anhand der Tabelle und der Zeichnung werden auch im Allgemeinen bevorzugte Ausgestaltungen und Weiterbildungen der Lehre erläutert.

### Kurzbeschreibung der Zeichnung

In der Zeichnung zeigen
- Fig. 1: eine rastenelektronenmikroskobische Aufnahme eines Vliesstoffes, welcher PIE-Bikomponentenfasern mit antimikrobieller Ausrüstung umfasst, und
- Fig. 2: eine rasterelektronenmikroskobische Aufnahme von PIE-Fasem, deren Polyethylenterephtalatkomponente mit Silber dotiert ist, wobei sich das Silber in hellen, weisslichen Punkte zeigt.

### Ausführung der Erfindung

In der Zeichnung zeigt Fig. 1 einen Vliesstoff mit Bikomponentenfasern, die als Endlosfasern ausgestaltet sind. Die Bikomponentenfasern sind als PIE-Fasern ausgestaltet und bestehen zu 30 % aus Polyamid 6 und zu etwa 70 % aus Polyethytentereptaht. Das Polyethylenterephtalat ist mit dem Dotierstoff Silber angereichert. Dabei ist der Dotierstoff Silber in der Komponente des Faserkörpers homogen verteilt, die Polyethylenterephtalat aufweist. Das Silber liegt in einer Konzentration von mindestens 200 ppm und höchstens 500 ppm vor.

Fig. 2 zeigt die Bikomponentenfasern gemäß Fig. 1, die acht Segmente aus Polyethylenterephtalat aufweisen. Dabei weisen die Segmente den Dotierstoff Silber auf. Das Silber ist in Form von hellen Punkten in der Rasterelektronenmikroskopaufnahme zu erkennen.

Die Tabelle zeigt die drei Ausführungsbeispiele 1 bis 3 des erfindungsgemäßen Vliesstoffes. Die Ausführungsbeispiele 1 bis 3 zeigen unterschiedliche Konzentrationen des Dotierstoffes in der Polyethylenterephtalatkomponente. Die Herstellung der Vliesstoffe (Ausführungsbeispiele 1 bis 3) erfolgte in Anlehnung an das in DE 697 25 051 T2 beschrieben Verfahren und analog zur Herstellung der Vergleichsprobe EVOLON 130 g/m² bzw. EVO 130.

Die Polyethylenterephtalatkomponente wurde bei jedem der Ausführungsbeispiele 1 bis 3 in folgender Weise hergestellt:

Zur Herstellung des Ausführungsbeispiels 1 wurden 970 g Polyethylenterephtalat mit 30 g einer Master-Batch-Komponente gemischt, um eine 3%ige Konzentration an Master-Batch im Sinne der Tabelle zu erhalten . Dabei enthielt die Master-Batch-Komponente 99 % Polyethylenterephtalat und 1 % Silber. Analog wurden für das Ausführungsbeispiel zwei 960 g Polyethylenterephtalat mit 40 g der Master-Batch-Komponente gemischt. Für Ausführungsbeispiel drei wurden 950 g Polyethylenterephtalat mit 50 g der genannten Master-Batch-Komponente gemischt. Als Dotierstoff wurde Silber der Firma Silanotex GmbH, 80687 München, verwendet. Ganz konkret wurde als Master-Batch "Nano-Silver-Master-Batch" der genannten Firma in den genannten Mengen verwendet.

Die Vliesstoffe der Ausführungsbeispiele 1 bis 3 wurden auf ihre Weiterreißfestigkeit, ihre Reißfestigkeit, ihre Dehnbarkeit, ihre Einheitlichkeit, ihre Permeabilität, ihre Dicke, ihr Flächengewicht und ihren Schrumpf untersucht. Dabei steht "N" für Newton, "MD" für machine direction (Produktionsrichtung) und "CD" für cross direction. MD und CD bezeichnen dabei orthogonal zueinander stehende Belastungsrichtungen, nämlich in Produktionsrichtung und orthogonal hierzu.

Als Vergleichsprobe diente dabei ein Vliesstoff des Typs Evolon mit einem Flächengewicht von 130 g/m². Das Vergleichsbeispiel ist aus Bikomponentenfasern gefertigt, welche 70 % Polyethylenterephtalat und 30 % Polyamid 6 aufweisen. Bei dem in den Ausführungsbeispielen 1 bis 3 verwendeten Polyamid handelt es sich ebenfalls um Polyamid 6.

Der Tabelle kann im Wesentlichen entnommen werden, dass die Dotierung der Ausführungsbeispiele 1 bis 3 mit Silber keine negativen Auswirkungen auf die mechanischen Eigenschaften der Ausführungsbeispiele im Vergleich zur Vergleichsprobe hat. Die Ausführungsbeispiele wurden bis auf die Dotierung analog zur Vergleichsprobe gefertigt, die im Handel unter der Produktbezeichnung "EVOLON 130 g/m²" bzw. "EVO 130" erhältlich ist.

Schließlich sei ausdrücklich darauf hingewiesen, dass die voranstehend beschriebenen Ausführungsbeispiele lediglich zur Erörterung der beanspruchten Lehre dienen, diese jedoch nicht auf diese Ausführungsbeispiele einschränken.

**Tabelle**

| | | 1 | 2 | 3 | *Vergleichsprobe* |
|---|---|---|---|---|---|
| | | *130g*/*m²* | *130g*/*m²* | *130g*/*m²* | *EVO 130g*/*m² Standard* |
| % Master Batch PET | | 3%; | 4% | 5% | -- |
| Breite/mm | | *2050* | *2050* | *2050* | *2050* |
| Bandgeschwindigkeit (m/min) | | *11,3* | *11,3* | *11,3* | *11,3* |
| Flächengewicht (g/m²) | | *125* | *126* | *127* | *129* |
| Weiterreissfestigkeit vor dem Waschen (N) | MD | *9,4* | *10,6* | *9,8* | *9,6* |
| | CD | *9,6* | *9,4* | *9,7* | *9,4* |
| Reissfestigkeit vor dem Waschen (N) | MD | *349* | *360* | *368* | *393* |
| | CD | *400* | *404* | *394* | *415* |
| Dehnbarkeit vor dem Waschen (%) | MD | *42* | *41* | *45* | *43* |
| | CD | *48* | *45* | *49* | *48* |
| Dicke (mm) | | *0,46* | *0,47* | *0,47* | *0.46* |
| Einheitlichkeit CV - % | | *6,1* | *5,9* | *6,4* | *5,8* |
| Permeabilität vor dem Waschen in Vm²/s bei 100 bar | | *45* | *44* | *47* | *45* |
| Weiterreissfestigkeit nach einmal Waschen (N) | MD | *11,2* | *11,2* | *11,9* | ** |
| | CD | *9,4* | *10,3* | *11,2* | ** |
| Reissfestigkeit nach einmal Waschen (N) | MD | *396* | *373* | *394* | ** |
| | CD | *427* | *448* | *411* | ** |
| Dehnbarkeit nach einmal Waschen | MD | *49* | *47* | *51* | ** |
| | CD | *51* | *59* | *51* | ** |
| Dicke nach Waschen (mm) | | *0,59* | *0,57* | *0,6* | ** |
| Flächengewicht nach Waschen (g/m²) | | *137* | *136* | *135* | ** |
| Schrumpf nach einmal Waschen bei 90°C | MD | -4% | -3,8% | -4,3% | -42% |
| | CD | -2,6% | -2,8% | -2,6% | -2,6% |

## Patentansprüche

1. Verwendung eines Vliesstoff in einem Wischtuch oder zur Herstellung eines Wischtuch, wobei der Vliesstoff Bikomponentenfasern mit einem Faserkörper umfasst, in welchem zumindest ein Dotierstoff zur antimikrobiellen Ausrüstung aufgenommen ist, wobei die Bikomponentenfasern als Endlosfasern ausgestaltet sind, wobei die Bikomponentenfasern in Elementarfasern aufspaitbar sind, wobei eine Bikomponentenfaser als PIE-Faser ausgestaltet ist und wobei der Vliesstoff durch eine Färbung **gekennzeichnet ist, dadurch gekennzeichnet, dass** der Vliesstoff derart eingefärbt ist, dass der Dotierstoff **durch** die Einfärbung abgeschirmt ist.

2. Verwendung nach Anspruch 1, **dadurch gekennzeichnet, dass** die Elementarfasern eine Feinheit von 0,05 bis 1 dtex aufweisen.

3. Verwendung nach Anspruch 1 oder 2, **dadurch gekennzeichnet, dass** der Dotierstoff nur in einer Komponente des Faserkörpers homogen verteilt ist.

4. Verwendung nach einem der Ansprüche 1 bis 3, **dadurch gekennzeichnet, dass** der Dotierstoff in einer Konzentration von mindestens 200 ppm vorliegt.

5. Verwendung nach einem der Ansprüche 1 bis 4, **dadurch gekennzeichnet, dass** der Dotierstoff in einer Konzentration von höchstens 500 ppm vorliegt.

6. **Verwendung** nach einem der Ansprüche **1** bis **5, dadurch gekennzeichnet, dass** die Bikomponentenfaser eine Komponente aus Polyamid oder Polyethylen und eine Komponente aus Polyethylenterephtalat oder Polyester aufweist.

7. **Verwendung** nach Anspruch **6, dadurch gekennzeichnet, dass** die Bikomponentenfaser 30 % Polyamid oder Polyethylen aufweist.

8. **Verwendung** nach Anspruch **6** oder **7, dadurch gekennzeichnet, dass** der Dotierstoff in der Komponente des Faserkörper homogen verteilt ist, die Polyethylenterephtalat oder Polyester aufweist.

9. **Verwendung** nach einem der Ansprüche 1 bis **8, dadurch gekennzeichnet, dass** der Dotierstoff als Element einer Nebengruppe, insbesondere der Nebengruppe lb, ausgestaltet ist.

10. **Verwendung** nach Anspruch **9, dadurch gekennzeichnet, dass** der Dotierstoff als Silber, Gold oder Kupfer ausgestaltet ist.

11. **Verwendung** nach einem der Ansprüche **1** bis **10, gekennzeichnet durch** ein Flächengewicht von mindestens 20 g/m².

## Claims

1. Use of a bonded fibrous nonwoven web fabric in a wiping cloth or for producing a wiping cloth, wherein the bonded fibrous nonwoven web fabric comprises bicomponent fibres having a fibre body including at least one dopant for antimicrobial performance, wherein the bicomponent fibres are constructed as continuous filament fibres, wherein the bicomponent fibres are splittable into elemental fibres, wherein a bicomponent fibre is constructed as a PIE fibre and wherein the bonded fibrous nonwoven web fabric is **characterized by** a coloration, **characterized in that** the bonded fibrous nonwoven web fabric is coloured such that the dopant is shielded by the coloration.

2. Use according to Claim 1, **characterized in that** the elemental fibres have a fineness in the range from 0.05 to 1 dtex.

3. Use according to Claim 1 or 2, **characterized in that** the dopant forms a homogeneous distribution in one component only of the fibre body.

4. Use according to any of Claims 1 to 3, **characterized in that** the dopant is present in a concentration of at least 200 ppm.

5. Use according to any of Claims 1 to 4, **characterized in that** the dopant is present in a concentration of at most 500 ppm.

6. Use according to any one of Claims 1 to 5, **characterized in that** the bicomponent fibre has one component of polyamide or polyethylene and one component of polyethylene terephthalate or polyester.

7. Use according to Claim 6, **characterized in that** the bicomponent fibre includes 30% of polyamide or polyethylene.

8. Use according to Claim 6 or 7, **characterized in that** the dopant forms a homogeneous distribution in that component of the fibre body which includes polyethylene terephthalate or polyester.

9. Use according to any one of Claims 1 to 8, **characterized in that** the dopant is embodied as an element of a transition group, in particular transition group I b.

10. Use according to Claim 9, **characterized in that** the dopant is embodied as silver, gold or copper.

11. Use according to any one of Claims 1 to 10, **characterized by** a basis weight of at least 20 g/m².

## Revendications

1. Utilisation d'un non-tissé dans un chiffon ou pour la fabrication d'un chiffon, le non-tissé comprenant des fibres bicomposantes contenant un corps de fibre qui contient au moins un dopant pour le traitement antimicrobien, les fibres bicomposantes étant conçues sous la forme de fibres continues, les fibres bicomposantes étant fractionnables en fibres élémentaires, une fibre bicomposante étant conçue sous la forme d'une fibre PIE et le non-tissé étant **caractérisé par** une coloration, **caractérisée en ce que** le non-tissé est coloré de manière à ce que le dopant soit masqué par la coloration.

2. Utilisation selon la revendication 1, **caractérisée en ce que** les fibres élémentaires présentent une finesse de 0,05 à 1 dtex.

3. Utilisation selon la revendication 1 ou 2, **caractérisée en ce que** le dopant n'est réparti de manière homogène que dans un composant du corps de fibre.

4. Utilisation selon l'une quelconque des revendications 1 à 3, **caractérisée en ce que** le dopant est présent en une concentration d'au moins 200 ppm.

5. Utilisation selon l'une quelconque des revendications 1 à 4, **caractérisée en ce que** le dopant est présent en une concentration d'au plus 500 ppm.

6. Utilisation selon l'une quelconque des revendications 1 à 5, **caractérisée en ce que** la fibre bicomposante comprend un composant de polyamide ou de polyéthylène et un composant de polyéthylène téréphtalate ou de polyester.

7. Utilisation selon la revendication 6, **caractérisée en ce que** la fibre bicomposante comprend 30% de polyamide ou de polyéthylène.

8. Utilisation selon la revendication 6 ou 7, **caractérisée en ce que** le dopant est réparti de manière homogène dans le composant du corps de fibre qui comprend du polyéthylène téréphtalate ou du polyester.

9. Utilisation selon l'une quelconque des revendications 1 à 8, **caractérisée en ce que** le dopant est sous la forme d'un élément d'un groupe de transition, notamment du groupe de transition Ib.

10. Utilisation selon la revendication 9, **caractérisée en ce que** le dopant est sous la forme d'argent, d'or ou de cuivre.

11. Utilisation selon l'une quelconque des revendications 1 à 10, **caractérisée par** un poids superficiel d'au moins 20 g/m².
